# EUROPÄISCHE PATENTSCHRIFT

(11) **EP 1 099 000 B1**
(45) Veröffentlichungstag und Bekanntmachung des Hinweises auf die Patenterteilung: **04.12.2002**
(21) Anmeldenummer: 99936571.1
(22) Anmeldetag: 20.07.1999
(51) Int. Cl.: C22C 21/00

(54) **GLEITLAGERWERKSTOFF AUF ALUMINIUMBASIS**
MATERIAL ON AN ALUMINIUM BASIS FOR ANTI-FRICTION BEARINGS
MATERIAU A BASE D'ALUMINIUM POUR PALIER LISSE

(30) Priorität: 23.07.1998 DE 19833200
(43) Veröffentlichungstag der Anmeldung: 16.05.2001
(73) Patentinhaber: KS Gleitlager GmbH, 68789 St. Leon-Rot (DE)
(72) Erfinder: MATUCHA, Karl-Heinz, D-65779 Kelkheim (DE); STEFFENS, Thomas, D-74906 Bad Rappenau (DE); SCHUBERT, Werner, D-69168 Wiesloch (DE)
(74) Vertreter: Friz, Oliver
(86) Internationale Anmeldenummer: EP9905152
(87) Internationale Veröffentlichungsnummer: WO00005427

(56) Entgegenhaltungen:
- DE-A- 2 928 004
- GB-A- 623 486
- CHEMICAL ABSTRACTS, vol. 130, no. 17, 26. April 1999 (1999-04-26) Columbus, Ohio, US; abstract no. 226139, XP002121414 & CN 1 171 452 A (JILIN POLYTECHNIC UNIVERSITY) 28. Januar 1998 (1998-01-28)
- PATENT ABSTRACTS OF JAPAN vol. 007, no. 007 (C-144), 12. Januar 1983 (1983-01-12) & JP 57 164952 A (TAIHOU KOGYO KK), 9. Oktober 1982 (1982-10-09)

## Beschreibung

Die Erfindung betrifft einen Gleitlagerwerkstoff auf Aluminiumbasis, umfassend eine Aluminiumlegierung mit 10 bis 25 Masse-% Zinn, 0,8 bis 1,2 Masse-% Eisen sowie verunreinigungsbedingten Bestandteilen.

Eine unter der Kurzbezeichnung AlSn20 bekannte Aluminiumlegierung umfasst üblicherweise auch Verunreinigungen von Eisen, die von den Herstellern üblicherweise mit weniger als 0,7 % angegeben werden. Tatsächlich liegt der verunreinigungsbedingte Eisengehalt aber üblicherweise im Bereich von 0,3 bis 0,4 Masse-%. Nach gängiger Einschätzung ist Eisen in Aluminiumlegierungen eher unerwünscht, da sich bildende intermetallische Phasen, wie zum Beispiel Al₃Fe oder in Gegenwart von Silizium FeSiAl₅, versprödend wirken und damit die Ermüdungsfestigkeit herabsetzen und sich im Hinblick auf die Umformbarkeit negativ auswirken. Eisenaluminid kristallisiert nämlich balken- bzw. nadelförmig oder bildet dünne Platten aus, die potentielle Bruchkeime bilden und die Umformung behindern. Man ist daher bestrebt, den Eisengehalt der den Gleitlagerwerkstoff bildenden Aluminiumlegierung möglichst gering zu halten, was die Verwendung von Sekundäraluminium oder Rücklaufschrott zur Herstellung des Gleitlagerwerkstoffs begrenzt und die Herstellkosten verteuert.

Gattungsgemäße Gleitlagerwerkstoffe auf Aluminiumbasis sind auch aus DE-PA-546567 (v. 11.08.37) und aus US-A-4 471 032 bekannt. Aus diesen Druckschriften sind Legierungszusätze in großem Umfang bekannt; das vorstehend erwähnte Problem ist jedoch nicht angesprochen.

Hiervon ausgehend liegt der vorliegenden Erfindung die Aufgabe zugrunde, einen Gleitlagerwerkstoff der eingangs beschriebenen Art dahingehend zu verbessern, dass er einerseits ein gutes Umformverhalten zeigt und eine hohe Ermüdungsfestigkeit aufweist und außerdem Hartphasen bildende Zusätze umfasst, die jedoch keine versprödende Wirkung zeigen, wobei der Gleitlagerwerkstoff auf kostengünstige Weise herstellbar sein soll.

Diese Aufgabe wird durch einen Gleitlagerwerkstoff der genannten Art gelöst, der gekennzeichnet ist entweder durch Legierungszusätze in Form von
a) 0,4 - 0,6 Masse-% Mangan und 0,4 - 0,6 Masse-% Silizium, wobei die masseprozentualen Anteile von Mangan und Silizium jeweils wenigstens die Hälfte des masseprozentualen Anteils des Eisens betragen,
   oder durch Legierungszusätze in Form von
b) 0,1 bis 0,5 Masse-% Cobalt oder Molybdän.

Man hat festgestellt, dass die eingangs beschriebene nachteilige Morphologie der Eisenaluminide durch gezielten Zusatz von entweder Mangan und Silizium oder Cobalt oder Molybdän verbessert werden kann. Es bilden sich dann intermetallische Verbindungen von Eisen, Mangan, Aluminium und Silizium bzw. Eisencobalt- oder Eisenmolybdän-Mischaluminide, deren Morphologie im Hinblick auf eine gute Umformbarkeit und eine hohe Ermüdungsfestigkeit für die Herstellung eines Gleitlagerwerkstoffs geeignet ist, da sie nicht als nadel- oder plattenförmig bezeichnet werden kann, sondern eher durch kugelige homogen verteilte Phasen gekennzeichnet ist, so dass man von einer globularen Ausscheidung sprechen kann. Beispielhaft lassen sich bei Zusatz von Mangan und Silizium eutektisches bzw. bei höheren Gehalten primäres (FeMn)₃Si₂Al₁₅ nennen. Bei Zusatz von Cobalt oder Molybdän werden globulare Ausscheidungen vom Typ (CoFe)₂A₁₉ bzw. MoFeAlₓ gebildet.

Nach der Erfindung werden die Eisenausscheidungen derart modifiziert, dass sie sich zur Erhöhung der Härte durchaus einsetzen lassen. Mit der Erfindung wird also vorgeschlagen, den in Sekundäraluminium ohnehin vorhandenen Eisengehalt nicht in aufwendiger Weise herabzusetzen, sondern das darin enthaltene Eisen bewusst in der vorstehend beschriebenen Weise zu nutzen, indem der Eisengehalt auf den angegebenen Bereich erhöht wird und die vorstehend angegebenen Mengen von entweder Mangan und Silizium oder Cobalt oder Molybdän zugesetzt werden. Dabei steht die untere Grenze des Mangan- und Siliziumgehalts in dem vorstehend genannten Verhältnis zum Eisengehalt, um die Ausbildung unerwünschter Eisenaluminide in hinreichendem Maße bzw. weitestgehend zu verhindern. Im Hinblick auf die Verbesserung der Morphologie von Eisenausscheidungen wurde der Zusatz von Mangan und Silizium oder alternativ Cobalt oder Molybdän als prinzipiell gleichwertig erkannt.

Es wird also mit der Erfindung erstmalig der bewusste Einsatz von eisenhaltigen Aluminium-Zinn-Legierungen zur Herstellung von Gleitlagerwerkstoffen vorgeschlagen.

Alüminium/Zinn/Eisen-Legierungen haben auch den Vorteil, dass Eisen in der Aluminium-Matrix praktisch unlöslich ist, und damit die zugehörigen eisenhaltigen Ausscheidungsphasen glühstabil sind und bei einer Wärmebehandlung nicht vergröbern. Sie haben den weiteren Vorteil, dass Rücklaufschrott enthaltendes Sekundäraluminium zur Herstellung der Gleitlagerwerkstoffe verwandt werden kann. Die Materialkosten sind daher geringer, da nicht die Forderung nach eisenarmen Qualitäten bei den einzukaufenden Metallen erhoben werden muss. Ein Teil des Eisens etwa im Bereich 0,3 bis 0,4 % sind im Sekundäraluminium außerdem quasi kostenlos enthalten.

Bevorzugte Weiterbildungen des erfindungsgemäßen Lagerwerkstoffs sind Gegenstand der Unteransprüche.

Als besonders vorteilhaft haben sich folgende Legierungen erwiesen:
AlSn12Fe1Mn0,5Si0,5,
AlSn12Fe1Co0,2,
A1Sn12Fe1Mo0,2.

Auch eine Kombination dieser Legierungen kann zum Einsatz kommen.

## Patentansprüche

1. Gleitlagerwerkstoff auf Aluminiumbasis, umfassend eine Aluminiumlegierung mit 10 bis 25 Masse-% Zinn, 0,8 bis 1,2 Masse-% Eisen und Legierungszusätzen von
a) 0,4 - 0,6 Masse-% Mangan und 0,4 - 0,6 Masse-% Silizium, wobei die masseprozentualen Anteile von Mangan und Silizium jeweils wenigstens die Hälfte des masseprozentualen Anteils des Eisens betragen,
oder
b) 0,1 bis 0,5 Masse-% Cobalt oder Molybdän,
sowie verunreinigungsbedingten Bestandteilen und Rest Aluminium.

2. Gleitlagerwerkstoff nach Variante b) von Anspruch 1, **gekennzeichnet durch** 0,1 bis 0,3 Masse-% Cobalt.

3. Gleitlagerwerkstoff nach Variante b) von Anspruch 1, **gekennzeichnet durch** 0,1 bis 0,3 Masse-% Molybdän.

4. Gleitlagerwerkstoff nach einem der vorstehenden Ansprüche, **gekennzeichnet durch** 10 bis 14 Masse-% Zinn.

## Claims

1. Sliding bearing material based on aluminium, comprising an aluminium alloy with 10 to 25 % by mass tin, 0.8 to 1.2 % by mass iron and alloy additives of
a) 0.4 to 0.6 % by mass manganese and 0.4 to 0.6 % by mass silicon, wherein the amounts in percent by mass of manganese and silicon are each at least half the amounts in % by mass of the iron,
or
b) 0.1 to 0.5 % by mass cobalt or molybdenum,
and components caused by contamination and the remainder aluminium.

2. Sliding bearing material according to variation b) of claim 1, **characterised by** 0.1 to 0.3 % by mass cobalt.

3. , Sliding bearing material according to variant b) of claim 1, **characterised by** 0.1 to 0.3 % by mass molybdenum.

4. Sliding bearing material according to any of the preceding claims, **characterised by** 10 to 14 % by mass tin.

## Revendications

1. Matériau pour palier lisse à base d'aluminium, comprenant un alliage d'aluminium avec 10 à 25 % en poids d'étain, 0,8 à 1,2 % en poids de fer et, en tant qu'éléments d'addition,
a) 0,4 à 0,6 % en poids de manganèse et 0,4 à 0,6 % en poids de silicium, les pourcentages pondéraux de manganèse et de silicium représentant chacun au moins la moitié du pourcentage pondéral du fer
ou
b) 0,1 à 0,5 % en poids de cobalt ou de molybdène,
ainsi que des impuretés, le reste étant constitué d'aluminium.

2. Matériau pour palier lisse selon la variante b) de la revendication 1, **caractérisé en ce qu'**il comprend 0,1 à 0,3 % en poids de cobalt.

3. Matériau pour palier lisse selon la variante b) de la revendication 1, **caractérisé en ce qu'**il comprend 0,1 à 0,3 % en poids de molybdène.

4. Matériau pour palier lisse selon l'une des revendications précédentes, **caractérisé en ce qu'**il comprend 10 à 14 % en poids d'étain.
